# EUROPÄISCHE PATENTSCHRIFT

(11) **EP 1 568 050 B1**
(45) Veröffentlichungstag und Bekanntmachung des Hinweises auf die Patenterteilung: **06.11.2013**
(21) Anmeldenummer: 03757812.7
(22) Anmeldetag: 10.09.2003
(51) Int. Cl.: H01B 7/08

(54) **DREIDIMENSIONAL GEFORMTES FLACHKABEL, VERFAHREN ZU SEINER HERSTELLUNG UND SEINE VERWENDUNG**
THREE-DIMENSIONAL MOULDED PLANAR CABLE, METHOD FOR PRODUCTION AND USE THEREOF
CABLE PLAT FORME EN TROIS DIMENSIONS, PROCEDE DE PRODUCTION ET UTILISATION CORRESPONDANTS

(30) Priorität: 02.12.2002 DE 10256372; 04.04.2003 DE 10315747
(43) Veröffentlichungstag der Anmeldung: 31.08.2005
(73) Patentinhaber: Carl Freudenberg KG, 69469 Weinheim (DE)
(72) Erfinder: REIBEL, Denis, 67850 Herrlisheim (FR); FRANK, Thorsten, 34508 Willingen (DE)
(86) Internationale Anmeldenummer: PCT/EP2003/010031
(87) Internationale Veröffentlichungsnummer: WO 2004/051675

(56) Entgegenhaltungen:
- EP-A- 0 590 694
- US-A- 4 616 717

## Beschreibung

Die Erfindung betrifft ein dreidimensional (3D) geformtes Flachkabel und ein Verfahren zu seiner Herstellung.

Aus dem Dokument DE-A 196 49 972 ist ein Verfahren zur Herstellung eines Leitungssatzes für Fahrzeuge bekannt, bei dem die Leitungen mit einer Trägerfolie verklebt und mit Steckern versehen werden und an einem formstabilen Träger befestigt sind, wobei wenigstens einige der Leitungen aus nicht isolierten Litzenleitern bestehen, die nacheinander und unabhängig voneinander auf eine isolierende, mit einer Klebeschicht versehene Trägerfolie entlang einer vorgegebenen Linienführung aufgelegt und anschließend entweder auf die Trägerfolie eine isolierende Schutzfolie aufgelegt und mit der Trägerfolie durch Druckanwendung verklebt oder die Trägerfolie und die aufgelegten Litzenleiter mit einer Schutzlackschicht überzogen und abschließend durch Beschneiden an die Kontur des Einsatzortes angepaßt wird. Nachteilig an diesem Verfahren ist die arbeitsaufwendige Verlegung der Leiterbahnen und deren Fixierung an dem formstabilen Träger.

Aus dem Dokument DE-A 196 28 850 sind ein Kabelbaum und ein Verfahren zu seiner Herstellung bekannt, der Stromkabel besitzt, die in einer ersten Harzschicht mit Vertiefungen angeordnet sind, wobei die erste Harzschicht so geformt ist, dass sie entlang einer vorbestimmten Verlegungsstrecke der Stromkabel verläuft und eine zweite Harzschicht, die fest mit der ersten Harzschicht verbunden ist, so dass sie zumindest die Vertiefung der ersten Harzschicht bedeckt und durch Vakuumformen angebracht ist.

Die bekannten Lösungen weisen den Nachteil auf, dass sie entweder in einem sehr arbeitsaufwendigen Prozess per Hand auf die Oberfläche des formstabilen Trägers aufgebracht werden müssen oder dass separate Teile hergestellt, die Leiter eingebracht und durch das zweite Harz in ihrer Lage fixiert werden müssen.

Der Erfindung liegt die Aufgabe zugrunde, ein dreidimensional geformtes Flachkabel sowie ein Verfahren zu seiner Herstellung anzugeben, die die Nachteile der bekannten Lösungen vermeiden und die im Zwischenschritt die Herstellung von formstabilen Flachkabeln gestatten, die erst in einem zweiten Schritt an ihrem Einbauort plaziert werden.

Erfindungsgemäß wird die Aufgabe durch ein Flachkabel gelöst, bestehend aus einem Laminat, welches mindestens aus einer zwischen zwei Isolationsschichten eingebundenen Leiterbahn und mindestens einer Trägerschicht besteht, die mittels einer Klebeschicht miteinander verbunden sind und das auf ein positives Formwerkzeug aufgebracht und unter Anwendung von Wärme und Druck in Form gebracht sowie durch Abkühlung unter die Glastemperatur T_{g} der Klebeschicht oder Aushärtung der Klebeschicht in seiner dreidimensionalen Formgestalt fixiert ist, wobei als Klebeschicht ein thermoplastischer Kleber, eine thermoplastische Klebefolie und/oder ein Klebevliesstoff mit einem Schmelzpunkt Tₘ <180°C und/oder ein latent Reaktivkleber mit einer Vemetzungstemperatur <140°C eingesetzt wird. Klebeschichten dieser Art gestatten es, die Flachkabel- mit der porösen Trägerschicht fest zu verbinden und zu einem Zwischenformteil zu formen. Beim Einsatz von Reaktivklebern kann eine Abkühlung entbehrlich sein, allerdings muß eine entsprechende Verfestigung durch eine weitgehende Aushärtung durch Vernetzung eingetreten sein.

Ein solches 3D-Flachkabel ist auch als Zwischenteil vor dem Einbau lagerfähig.

Zur besseren Handhabung kann weiterhin eine der Abdeckung dienende weitere Vliesstoffschicht vorgesehen sein. Die poröse Trägerschicht besteht vorteilhafter Weise aus einem Vliesstoff oder Gewebe aus polymeren Fasern.

Das erfindungsgemäße Flachkabel kann zumindest teilweise mit einem Thermoplast hinterspritzt sein. Damit ist die Herstellung an den Einbauort gestalteter Teile möglich.

Vorteilhafter Weise sind die Leiter der Leiterbahn vor der Laminierung zumindest in Teilbereichen ihrer Oberfläche zur Bildung von Kontaktfeldern freigelegt.

Besonders bevorzugt ist ein Flachkabel, das mit elektronischen Bauelementen bestückt ist. Dadurch können in sehr rationeller Weise funktionstechnisch fertige elektronische Einbauteile hergestellt werden.

Die Herstellung der 3D-Flachkabel als Zwischenteile erfolgt in der Weise, dass das aus Flachkabel-, Klebe- und Vliesstoffschichten bestehende Laminat auf ein positives Formwerkzeug aufgebracht, ausgerichtet und unter Anwendung von Wärme und/oder Strahlung und/oder Druck in Form gebracht sowie durch Abkühlung unter die Glastemperatur T_{g} der Klebeschicht oder Aushärtung der Klebeschicht in seiner Formgestalt fixiert wird. Als Druck wird beispielsweise ein Unterdruck an der Rückseite des Laminats angelegt.

Vorzugsweise werden die in ihrer Formgestalt fixierten Laminatteile durch Stanzen, Fräsen oder Schneiden nachbearbeitet und in einem separaten Schritt an ihrem Einsatzort eingebaut oder zur besseren Montage zumindest teilweise in einem Spritzgußverfahren mit einem Thermoplast hinterspritzt.

Zur Temperaturvergleichmäßigung wird vorzugsweise eine Metallfolie beim Laminierungsprozeß und/oder im Formwerkzeug eingesetzt.

Als Vliesstoff für das genannte Verfahren werden vorzugsweise solche aus Polyester oder Polyamid eingesetzt, die eine Dicke von 0,1 bis 2 mm, eine Reißfestigkeit von 50 bis 250 N/50mm und eine Dehnung von 30 bis 50% besitzen. Das als thermoplastische Klebeschicht eingesetzte Klebevlies sollte eine Erweichungstemperatur zwischen 30 und 180°C besitzen, sein Flächengewicht sollte zwischen 10 und 70 g/m² liegen und es sollte einen niedrigen Schmelzindex aufweisen.

Die Erfindung wird nachfolgend an Hand der Beispiele dargestellt.

### Beispiel 1

Als Material werden flexible Flachkabel (FFC), 1,2 - 1,4 mm dick, Schmelzklebevliessstoff aus Copolyamiden mit Tₘ: 105 - 110 °C, einem Flächengewicht von 30 g/m² und thermisch gebundenes Polyethylenterephthalat-Spinnvlies mit einem Flächengewicht von 250 g/m² eingesetzt. Auf die Rückseite eines FFC wird mit Hilfe einer Bügelpresse ein Vliesstoff mit einem Schmelzkleber bei 140 °C laminiert. Das Vlies dient hierbei als Trägerschicht, der Schmelzkleber verbessert die Formbarkeit. Dieses Laminat wird auf einem positiven Formwerkzeug fixiert und bei 140 °C / 30 s in Form gebracht. Nach dem Abkühlen des Werkzeugs wird das Laminat als formstabiles Flachkabel der Form entnommen.

### Beispiel 2

Analog Beispiel 1 wird ein flexibles Flachkabel mit 45 g/m² eines Copolyamids mit einem Schmelzpunkt Tₘ von 105°C und einem thermisch gebundenen Stapelfaservliesstoff aus Polyethylenterephthalat-Fasern mit einem Flächengewicht von 100 g/m² unter Verwendung einer 0,5 mm dicken Aluminiumfolie als Kühlungselement zusammenlaminiert und bei 140 °C / 45 s auf einem positiven Formwerkzeug fixiert. Nach dem Abkühlen des Werkzeugs wird das Laminat als formstabiles Flachkabel der Form entnommen.

### Beispiel 3

Analog Beispiel 1 wird ein flexibles Flachkabel mit Ultraviolett-Licht (UV) härtendem Kleber und einem thermisch gebundenen Spinnvliesstoff aus Polyethylenterephthalat-Fasern mit einem Flächengewicht von 150 g/m² zusammenlaminiert. Die Formung erfolgt bei Raumtemperatur unter UV-Licht Bestrahlung auf einem positiven Formwerkzeug. Nach dem Aushärten wird das Laminat als formstabiles Flachkabel der Form entnommen. Das formstabile Flachkabel wird anschließend mit Polypropylen in einem Spritzgußverfahren teilweise hinterspritzt.

### Beispiel 4

Analog Beispiel 1 wird ein flexibles Flachkabel, das mit elektronischen Bauelementen wie Lichtemissionsdioden (LED) bestückt ist, mit 25 g/m² eines Copolyamids mit einem Schmelzpunkt Tₘ von 105°C und einem thermisch gebundenen Spinnvliesstoff aus Polyethylenterephthalat-Fasern mit einem Flächengewicht von 150 g/m² zusammenlaminiert und bei 110 °C / 120 s auf einem positiven Formwerkzeug fixiert. Nach dem Abkühlen des Werkzeugs wird das Laminat als formstabiles Flachkabel der Form entnommen.

Weitere Beispiele sind in der nachfolgenden Tabelle dargestellt.

| **Beispiel** | **5** | **6** | **7** | **8** | **9** |
|---|---|---|---|---|---|
| **FFC** | PET /Cu | PET/Cu | PET/Cu | PET/Cu | PET/Cu |
| **Kleber** | Copolyamid Tm 105°C 25g/m² | Copolyamid Tm 105°C 25g/m² | Copolyamid Tm 105°C 25g/m² | Copolyamid Tm 105°C 25g/m² | Copolyamid Tm 105°C 45g/m² |
| **Träger** | 250g/m² PET Spinnvlies thermisch gebunden | 250g/m² PET Spinnvlies thermisch gebunden | 250g/m² PET Spinnvlies chemisch gebunden | 250g/m² PET Spinnvlies chemisch gebunden | 100g/m² PET Stapelfaser-vliesstoff thermisch gebunden |
| **Laminierungstemperatur** | 130°C | 130°C | 130°C | 130°C | 120°C |
| **Aluminium** | nein | ja | nein | ja | nein |
| **Verformungstemperatur/ Zeit** | 140°C / 30 s | 160°C/60 s | 160°C/60 s | 160°C/30 s | 115°C /120 s |
| **Druck** | ja | ja | ja | Ja | ja |

| **Beispiel** | **10** | **11** | **12** | **13** | **14** |
|---|---|---|---|---|---|
| **FFC** | PET /Cu | PET/Cu | PEN/Cu | PET/Cu/LED's | PI/Cu |
| **Kleber** | Copolyamid Tm 105°C 15g/m² | EVA Tm 80°C | UV Vernetzungssystem | Copolyamid Tm105°C 25g/m² | 25 g/m² Epoxyd/Copol y-amid |
| **Träger** | 100g/m² Glasfaservlies | PP 15g/m² Stapelfaservliesstoff thermisch gebunden | 150g/m² PET Spinnvlies thermisch gebunden | 150g/m² PET Spinnvlies thermisch gebunden | 130g/m² PET/PA Spinnvlies wasserstrahlverfestigt |
| **Laminierungstemperatur** | 120°C | 95°C | RT | 110°C | 120°C |
| **Aluminium** | nein | nein | nein | nein | nein |
| **Verformungstemperatur/ Zeit** | 145°C /120 s | 110°C/180 s | Raum Temperatur | 120°C/120 s | 180°C/10s |
| **Druck** | ja | ja | ja | ja | nein |

| **Beispiel** | **15** | **16** | **17** | **18** |
|---|---|---|---|---|
| **FFC** | PEN /Cu | PEN/Cu | PEN/Cu | PEN/Cu |
| **Kleber** | Copolyamid Tm105°C 500 g/m² | Copolyamid-Folie (Texiron 199 protechnic) Tm105°C 450g/m² | Copolyamid-Folie (Texiron 199 protechnic) Tm 105°C 450g/m² | Copolyester Tm115°C Hotmelt 450g/m² |
| **Träger** | 250g/m² PET Spinnvlies thermisch gebunden | 180µm Aluminium-folie | 180µm PETfolie | 250g/m² PET Spinnvlies chemisch gebunden |
| **Laminierungstemperatur** | 140°C | 140°C | 140°C | 140°C |
| **Aluminium** | nein | Ja | nein | nein |
| **Verformungstemperatur/ Zeit** | 140°C / 300 s | 140°C / 60 s | 140°C / 60 s | 140°C/ 60 s |
| **Druck** | ja | ja | ja | ja |

## Patentansprüche

1. Dreidimensional geformtes Flachkabel bestehend aus einem Laminat, welches mindestens aus einer zwischen zwei Isolationsschichten eingebundenen Leiterbahn und mindestens einer Trägerschicht besteht, die mittels einer Klebeschicht miteinander verbunden sind und das auf ein positives Formwerkzeug aufgebracht und unter Anwendung von Wärme, Strahlung und/oder Druck in Form gebracht sowie durch Abkühlung unter die Glastemperatur T_{g} der Klebeschicht oder Aushärtung der Klebeschicht in seiner dreidimensionalen Formgestalt fixiert ist, wobei die Klebeschicht aus einem thermoplastischen Kleber, einer Klebefolie und/oder einem Klebevliesstoff mit einem Schmelzpunkt Tₘ < 180°C und/oder einem latent Reaktivkleber mit einer Vernetzungstemperatur < 140°C besteht.

2. Flachkabel nach Anspruch 1, **dadurch gekennzeichnet, dass** die Trägerschicht aus einer Metall- oder Kunststoff-Folie besteht.

3. Flachkabel nach Anspruch 1, **dadurch gekennzeichnet, dass** die Trägerschicht aus einer porösen Schicht besteht.

4. Flachkabel nach Anspruch 2 oder 3, **dadurch gekennzeichnet, dass** eine weitere der Abdeckung dienende poröse Schicht vorgesehen ist,

5. Flachkabel nach Anspruch 4, **dadurch gekennzeichnet, dass** die poröse Trägerschicht aus einem Vliesstoff oder Gewebe aus polymeren Fasern besteht.

6. Flachkabel einem der Ansprüche 1 bis 5, **dadurch gekennzeichnet, dass** das Flachkabel zumindest teilweise mit einem Thermoplast hinterspritzt ist.

7. Flachkabel nach einem der Ansprüche 1 bis 6, **dadurch gekennzeichnet, dass** die Leiter der Leiterbahn vor der Laminierung zumindest in Teilbereichen ihrer Oberfläche zur Bildung von Kontaktfeldem freigelegt sind.

8. Flachkabel nach einem der Ansprüche 1 bis 7, **dadurch gekennzeichnet, dass** das Flachkabel mit elektronischen Bauelementen bestückt ist.

9. Verfahren zur Herstellung eines formstabilen Flachkabels nach einem der Ansprüche 1 bis 8, **dadurch gekennzeichnet, dass** das aus Flachkabel-, Klebe- und Trägerschichten bestehende Laminat oder alle Komponenten für das Laminat separat auf ein positives Formwerkzeug aufgebracht, bei Raumtemperatur ausgerichtet und unter Anwendung von Wärme, Strahlung und/oder Druck in Form gebracht sowie durch Abkühlung unter die Glastemperatur T_{g} der Klebeschicht oder Aushärtung der Klebeschicht in seiner Formgestalt fixiert wird.

10. Verfahren nach Anspruch 9, **dadurch gekennzeichnet, dass** zur Temperaturvergleichmäßigung eine Metallfolie beim Laminierungsprozeß und/oder im Formwerkzeug eingesetzt wird.

11. Verfahren nach Anspruch 9 oder 10, **dadurch gekennzeichnet, dass** die in ihrer Formgestalt fixierten Laminatteile in einem separaten Schritt eingebaut oder in einem Spritzgußverfahren mit einem Thermoplast hinterspritzt werden.

## Claims

1. Three-dimensionally moulded ribbon cable composed of a laminate which is composed at least of a conductor track bonded between two insulation layers and of at least one backing layer, where these have been bonded to one another by means of an adhesive layer, and which has been applied to a male mould and has been moulded with use of heat, radiation and/or pressure, and has also been fixed in its three-dimensional shape via cooling below the glass transition temperature T_{g} of the adhesive layer or hardening of the adhesive layer, where the adhesive layer is composed of a thermoplastic adhesive, an adhesive foil and/or an adhesive non-woven material with a melting point Tₘ < 180°C and/or a latent reactive adhesive with a crosslinking temperature < 140°C.

2. Ribbon cable according to Claim 1, **characterized in that** the backing layer is composed of a metal foil or plastics foil.

3. Ribbon cable according to Claim 1, **characterized in that** the backing layer is composed of a porous layer.

4. Ribbon cable according to Claim 2 or 3, **characterized in that** there is a further porous layer serving for protective covering.

5. Ribbon cable according to Claim 4, **characterized in that** the porous backing layer is composed of a non-woven material or woven fabric made of polymeric fibres.

6. Ribbon cable according to any of Claims 1 to 5, **characterized in that** the ribbon cable has been at least to some extent in-mould-coated with a thermoplastic.

7. Ribbon cable according to any of Claims 1 to 6, **characterized in that**, prior to the lamination process, the conductors of the conductor track have been rendered accessible at least in some regions of their surface for the formation of contact fields.

8. Ribbon cable according to any of Claims 1 to 7, **characterized in that** electronic components have been provided to the ribbon cable.

9. Process for the production of a dimensionally stable ribbon cable according to any of Claims 1 to 8, **characterized in that** the laminate composed of ribbon cable, of adhesive layers and of backing layers, or all of the components for the laminate separately, is/are applied to a male mould, is/are arranged at room temperature, and is/are moulded with use of heat, radiation, and/or pressure, and is/are also fixed in its final shape via cooling below the glass transition temperature T_{g} of the adhesive layer or hardening of the adhesive layer.

10. Process according to Claim 9, **characterized in that** for temperature equalization a metal foil is used in the lamination process and/or in the mould.

11. Process according to Claim 9 or 10, **characterized in that**, in a separate step, the fixed-shape laminate parts are installed or are in-mould-coated with a thermoplastic in an injection-moulding process.

## Revendications

1. Câble plat formé en trois dimensions, composé d'un stratifié qui se compose d'au moins une piste conductrice insérée entre deux couches isolantes et d'au moins une couche de support, qui sont assemblées les unes aux autres au moyen d'une couche adhésive, et qui a été déposé sur un outil de formage positif et mis en forme par application de chaleur, de rayonnement et/ou de pression et qui a été fixé dans sa configuration tridimensionnelle par refroidissement en dessous de la température de transition vitreuse T_{g} de la couche adhésive ou par durcissement de la couche adhésive, dans lequel la couche adhésive se compose d'une colle thermoplastique, d'un film adhésif et/ou d'un non-tissé adhésif présentant un point de fusion Tₘ < 180°C et/ou d'une colle à réaction latente présentant une température de réticulation < 140°C.

2. Câble plat selon la revendication 1, **caractérisé en ce que** la couche de support se compose d'un film de métal ou de matière plastique.

3. Câble plat selon la revendication 1, **caractérisé en ce que** la couche de support se compose d'une couche poreuse.

4. Câble plat selon la revendication 2 ou 3, **caractérisé en ce qu'**il est prévu une autre couche poreuse servant de recouvrement.

5. Câble plat selon la revendication 4, **caractérisé en ce que** la couche de support poreuse se compose d'un non-tissé ou d'un tissu en fibres polymères.

6. Câble plat selon l'une quelconque des revendications 1 à 5, **caractérisé en ce que** le câble plat est au moins en partie injecté à l'arrière avec un thermoplastique.

7. Câble plat selon l'une quelconque des revendications 1 à 6, **caractérisé en ce que** les conducteurs de la piste conductrice sont posés librement, avant la stratification, pour la formation de champs de contact au moins dans des zones partielles de leur surface.

8. Câble plat selon l'une quelconque des revendications 1 à 7, **caractérisé en ce que** le câble plat est équipé de composants électroniques.

9. Procédé de fabrication d'un câble plat de forme stable selon l'une quelconque des revendications 1 à 8, **caractérisé en ce que** l'on dépose le stratifié composé de couches de câble plat, de colle et de support, ou tous les composants du stratifié séparément, sur un outil de formage positif, on le/les oriente à la température ambiante et on le/les met en forme par application de chaleur, de rayonnement et/ou de pression, et on le/les fixe dans sa configuration par refroidissement en dessous de la température de transition vitreuse T_{g} de la couche adhésive ou par durcissement de la couche adhésive.

10. Procédé selon la revendication 9, **caractérisé en ce que** l'on utilise, pour l'uniformisation de la température, un film métallique lors du processus de stratification et/ou dans l'outil de formage.

11. Procédé selon la revendication 9 ou 10, **caractérisé en ce que** l'on assemble les parties du stratifié fixées dans leur configuration dans une étape séparée ou on les injecte à l'arrière avec un thermoplastique dans un processus de moulage par injection.
